# EUROPÄISCHE PATENTSCHRIFT

(11) **EP 0 451 798 B1**
(45) Veröffentlichungstag und Bekanntmachung des Hinweises auf die Patenterteilung: **27.09.1995**
(21) Anmeldenummer: 91105623.2
(22) Anmeldetag: 09.04.1991
(51) Int. Cl.: E04C 5/03

(54) **Betonrippenstahl mit kaltgewalzten Schrägrippen**
Ribbed concrete reinforcement with cold-rolled diagonal ribs
Armature de béton nervurée à nervures obliques laminées à froid

(30) Priorität: 09.04.1990 DE 4011486
(43) Veröffentlichungstag der Anmeldung: 16.10.1991
(73) Patentinhaber: Aicher, Max, Dipl.-Ing., D-83395 Freilassing (DE)
(72) Erfinder: Russwurm, Dieter, Dr.-Ing., Inst. für Stahlbeton, D-81241 München (DE); Martin, Horst, Dr.-Ing., Inst. für Stahlbeton, D-81241 München (DE)
(74) Vertreter: Blumbach, Kramer & Partner

(56) Entgegenhaltungen:
- EP-A- 0 306 887
- DE-A- 1 609 638
- DE-A- 2 231 354
- DE-A- 2 622 524
- DE-A- 2 821 902
- FR-A- 2 315 589
- Beton-Kalender 1988, Ernst und Sohn, Seiten 180, 181, 198, 199

## Beschreibung

Die Erfindung betrifft einen Betonrippenstahl mit einem Kohlenstoffgehalt von 0,05 bis 0,24 Gewichts-% und einem Mangangehalt von 0,2 bis 1,2 Gewichts-%, der kaltgewalzte Schrägrippen aufweist, die ohne die Ausbildung einer Langsrippe in Form von wenigstens zwei, in Richtung der Stablängsachse verlaufenden Rippenreihen angeordnet sind.

Die bisher üblichen gerippten Betonstähle (Betonrippenstähle, DIN 488) haben als wesentliche Gebrauchseigenschaften neben der Streckgrenze die Bruchdehnung A10 oder A5 sowie eine Rippengeometrie die einen ausreichenden Verbund mit dem Beton sicherstellt.

In der Bundesrepublik Deutschland ist die Bemessung durch DIN 1045 festgelegt. Danach darf nur nach linearem Bemessungsverfahren gearbeitet werden. Lediglich in Sonderfällen ist eine sogenannte Momentenumlagerung bis zu maximal 15 % zulässig.

Durch den Beton-Kalender 1988, Ernst & Sohn, Seiten 180, 181, 198, 199 ist ein Betonrippenstahl für ein lineares Bemessungsverfahren bekannt geworden, der einen Betonrippenstahl offenbart, welcher einen Kohlenstoffgehalt von 0,15 Gewichts-% und kaltgewalzte Schrägrippen aufweist, die ohne Ausbildung einer Längsrippe in Form von drei in Richtung der Stablängsachse verlaufenden Rippenreihen angeordnet sind. Der Neigungswinkel der Schrägrippen gegenüber der Stabachse liegt zwischen 40° und 60°, der auf den Stabnenndurchmesser dₛ bezogene Rippenabstand c benachbarter Schrägrippen einer Reihe (c/dₛ) liegt zwischen 0,66 und 1,0, und der auf die Rippenhöhe h in Rippenmitte bezogene Rippenabstand c (c/h) liegt zwischen 8,7 und 13,3.

Aus der Bereichsangabe für das Verhältnis c/dₛ und aus der Bereichsangabe für das Verhältnis c/h folgt, daß beim bekannten Betonrippenstahl die auf den Stabnenndurchmesser bezogene Rippenhöhe (h/dₛ) zwischen 0,075 und 0,076 liegt.

Durch die DE-A 1 309 638 ist ein kaltgewalzte Schrägrippen aufweisender Betonrippenstahl mit einem Mangangehalt von 0,45 bis 0,7 Gewichts-% bekannt. Die EP-A 0 306 878 offenbart einen Betonrippenstahl mit einem Mangangehalt von 1,04 Gewichts-%.

Durch die DE-A 2 622 524 ist ein Betonrippenstahl bekannt geworden, der zwischen zwei hohen Schrägrippen eine Anzahl niedrigerer Schrägrippen aufweist, wobei die größte Höhe jeder einzelnen Rippe mindestens das 0,03-fache des Stabdurchmessers bei Betonstahl und mindestens das 0,02-fache des Stabdurchmessers bei Spannstahl beträgt. die Schrägrippen sind unter 15° bis 65° gegenüber der Stablängsachse geneigt. Als vorteilhaft wird es angesehen, die Neigung der hohen Rippen gegenüber der Stablängsachse geringer zu wählen als die der niedrigeren Rippen.

Durch diese Ausbildung der Schrägrippen wird eine geringere Sprengwirkung, eine geringer Kerbempfindlichkeit und eine geringere Empfindlichkeit gegenüber den Folgen des Absetzvorgangs des Frischbetons angestrebt. Die weit ausenianderliegenden hohen Rippen gewährleisten hierbei eine genügend steife Verankerung, die niedrigen Rippen wirken sich günstig auf eine Abminderung der Sprengwirkung aus.

Im Rahmen der europäischen Harmonisierungsbestrebungen werden nunmehr Regelwerke für die Bemessung von Stahlbeton (Eurocode 2), für seismische Beanspruchung (Eurocode 9) und für Betonstähle EN 10080 erarbeitet bzw. liegen im Vorentwurf vor.

Bei den Bemessungsverfahren gestattet man neben den rein linearen Verfahren zusätzlich auch Verfahren, die mit erhöhter Momentenumlagerung oder gar weitgehender Plastizität arbeiten. Ein Maß für die Momentenumlagerung ist die "Gelenkrotation" plastischer Gelenke die durch den Rotationswinkel ϑ erfaßt wird (Literaturhinweis: Langer "Verdrehfähigkeit plastifizierter Tragwerksbereiche im Stahlbetonbau", Mitteilungen 1987/1, Institut für Werkstoffe im Bauwesen, Universität Stuttgart).

Wird im Bereich eines großen Momentes, z. B. an der Momentenspitze unter einer Einzellast oder über der Zwischenstütze eines Durchlaufträgers die Fließgrenze im Stahl der Zuggurtbewehrung erreicht, dann nimmt die Krümmung bei steigender Last dort örtlich über eine kurze Länge bei fast gleichbleibendem Moment rasch zu. Es bildet sich ein plastisches Gelenk. Die Durchbiegung infolge der Gelenkrotation wird durch den Rotationswinkel im Bereich des plastischen Gelenkes erfaßt. Dieser Rotationswinkel, das heißt die Verdrehung an dieser Stelle setzt sich zusammen aus einer elastischen Verdrehung und einer plastischen Verdrehung. In Anlehnung an den CEB-Vorschlag (Literaturhinweis: Eurocode No. 2 "Design of Concrete Structure" Part 1, Final Draft (December 1988)) werden die Verdrehungsanteile wie folgt definiert:

### Gesamtverdrehung ϑ

Die Gesamtverdrehung entspricht den über die Trägerlänge aufsummierten Krümmungen im Bruchzustand und damit den in Versuchen am Einfeldträger gemessenen Verdrehungen der Endquerschnitte.

### Elastische Verdrehung ϑₑ₁

Der Träger wird bis zum Streckgrenzmoment belastet und die Krümmungen über die Trägerlänge aufsummiert.

### Plastische Verdrehung Θₚ₁

Die plastische Verdrehung umfaßt die zusätzlichen Krümmungen, die nach Überschreiten des Streckgrenzenmomentes bis zum Bruch des Trägers auftreten.

Bemessungsverfahren bei denen örtlich plastische Verformungen der Bewehrung, das heißt eine Gelenkrotation ausgenutzt werden, benötigen Gebrauchseigenschaften des Betonstahls die von den bisherigen Konzepten für lineare Bemessungsverfahren abweichen. Die Gebrauchsfähigkeit von Betonstählen bei denen örtlich plastische Verformungen in die Bemessung einbezogen werden, ist im wesentlichen bestimmt durch
- die Gleichmaßdehnung A_{g}
- das Streckgrenzenverhältnis Rₘ/Rₑ und
- den Verbund.

In Fig. 1 ist der Einfluß der Gleichmaßdehnung A_{g} auf die Verdrehfähigkeit dargestellt. Auf der X-Achse ist die Länge eines an den Enden aufliegenden Trägers und auf der Y-Achse die Krümmung aufgetragen. Die gestrichelte Kurve stellt die Verhältnisse für einen Stahl 1 mit einer Gleichmaßdehnung A_{g} von 2 % und die ausgezogenen Linie die Verhältnisse für einen Stahl 2 mit einer Gleichmaßdehnung A_{g} von 5 % dar. Es ist ersichtlich, daß bei einer Vergrößerung der Gleichmaßdehnung die Verdrehfähigkeit wesentlich erhöht wird. In das Diagramm sind auch die Rotationswinkel Θ der Gelenkrotation für die beiden Fälle eingetragen.

Fig. 2 stellt den Einfluß der Stahlkennlinie auf mögliche Momentenumlagerungen in Abhängigkeit vom Verhältnis Zugfestigkeit/Streckgrenze dar. Auch hier ist ersichtlich, daß bei einer Vergrößerung dieses Verhältnisses die Summe aus Verkehrs- und Eigenlast wesentlich vergrößert werden kann.

In Fig. 3 ist die Dehnung ε eines Betonrippenstahls an einem Betonriß in Abhängigkeit vom Verbund dargestellt. Die ausgezogenen Linie charakterisiert einen harten Verbund, wie er bei hohen Rippen, die nahezu senkrecht zur Stabachse verlaufen und einen großen Abstand voneinander aufweisen, vorliegt, wobei das Dehnvermögen des Betonrippenstahls auf den Bereich des Risses begrenzt ist; die punktierte Linie charakterisiert einen weichen Verbund, bei dem sich das Dehnvermögen und die Verformung des Betonstahls nicht auf den Bereich des Risses beschränkt, da sich bei Erhöhung der Spannung an den beiden Rißufern der Beton leichter vom Stahl löst. Hierdurch wird eine größere freie Dehnlänge geschaffen.

Das Verbundverhalten von Betonstählen wird üblicherweise durch die Festlegung eines Wertes für die bezogene Rippenfläche f_{R} beschrieben. Dieser Wert erfaßt das Verbundverhalten nur für den elastischen Bereich der Spannungs-Dehnungslinie des Stahles. Hierbei wird der Einfluß von Rippenhöhe und Rippenabstand auf die Sprengwirkung, d.h. auf ein frühzeitiges Verbundversagen aufgrund auftretender Verschiebungen zwischen Stahl und Beton nicht berücksichtigt.

Bei einer Bemessung des Bewehrungselementes unter Ausnutzung örtlicher plastischer Verformungen können die Relativverschiebungen zwischen Stahl und Beton nicht mehr unberücksichtigt bleiben. Die Rippengeometrie muß im Hinblick auf das Verbundverhalten im plastischen Bereich der Spannungs-Dehnungslinie des Stahles so ausgebildet werden, daß unter Vermeidung einer Sprengwirkung möglichst groBe Relativverschiebungen zwischen Stahl und Beton auftreten können.

Aufgabe der Erfindung ist es, einen Betonrippenstahl verfügbar zu machen, der sich gegenüber bekannten kaltgerippten Betonstählen durch eine höhere Gleichmaßdehnung, ein größeres Verhältnis Zugfestigkeit/Streckgrenze und einen weicheren Verbund auszeichnet. Es soll auch bei den größeren Relativverschiebungen die bei nicht linearen Bemessungsverfahren unter Ausnutzung plastischer Verformungen der Bewehrung zwischen Beton und Stahl auftreten können, ein Absprengen des Betons vermieden werden. Die Richtfähigkeit des Stabes mittels Richtrollen soll verbessert werden.

Der erfindungsgemäße Betonrippenstahl ist durch die Merkmale des Anspruches 1 gekennzeichnet. Vorteilhafte Ausgestaltungen dieses Betonrippenstahls sind den Unteransprüchen zu entnehmen.

Der erfindungsgemäße Rippenstahl ist insbesondere als Bewehrungselement für Stahlbetonbauteile geeignet, die unter Ausnutzung örtlicher plastischer Verformungen (Gelenkrotation Θ) der Bewehrung bemessen sind.

Bei dem erfindungsgemäßen Betonrippenstahl sind im Vergleich zu bekannten kaltgewalzten Betonrippenstählen die Rippenabstände c und der Neigungswinkel β der Rippen gegenüber der Stabachse verkleinert. Hierdurch wird der Materialfluß beim Aufbringen der Rippen durch Kaltverformung begünstigt, so daß der Verformungsaufwand für die Erzeugung des Endquerschnittes reduziert werden kann. Die Folge ist eine Verbesserung des Dehnvermögens und des Verhältnisses Zugfestigkeit/Streckgrenze. Außerdem wird aufgrund dieser Rippengeometrie ein weicherer Verbund erzielt und es läßt sich eine maximale Relativverschiebung zwischen Stahl und Beton ohne Absprengen des Betons erreichen.

Betonrippenstähle, die mit 2,3 oder mehr Rippenreihen gemäß dieser Rippengeometrie ausgebildet sind, weisen eine nahezu kreisförmige Einhüllende auf, wodurch sich der bei kaltgewalzten Stählen übliche Richtvorgang vereinfacht und auch der mit dem Richten verbundene Geräuschpegel erheblich herabgesetzt werden kann.

Bildet man die Rippenreihen schraubenförmig aus, so erhält man einen über Muffen stoßbaren Stahl.

Vorzugsweise werden die erfindungsgemäßen Betonrippenstähle als Stäbe oder Drähte von Betonstahlmatten eingesetzt.

Die Erfindung wird durch Ausführungsbeispiele anhand von 8 Figuren näher erläutert. Es zeigen
- Fig. 1: den Verlauf der Krümmungen infolge Biegung bei einem Balken mit einer Einzellast in Feldmitte für zwei unterschiedliche Werte der Gleichmaßdehnung,
- Fig. 2: die Summe aus Verkehrs- und Eigenlast in Abhängigkeit vom Verhältnis Zugspannung/Streckgrenze,
- Fig. 3: ein Schaubild zur Veranschaulichung des Einflusses des Verbunds,
- Fig. 4: einen Abschnitt eines erfindungsgemäßen Betonrippenstahles in einer Draufsicht,
- Fig. 5: den Schnitt V-V von Fig. 4,
- Fig. 6: in einer vergrößerten Darstellung den Schnitt VI-VI von Fig. 4,
- Fig. 7: in schematischer Darstellung die Abwicklungen eines bekannten und eines erfindungsgemäßen Betonrippenstahls,
- Fig. 8: die Maximalwerte von ΔH/ΔF_{R} in Abhängigkeit vom Neigungswinkel β für verschiedene Reibungswerte tan ρ.

Der in den Figuren 4 bis 6 dargestellte kaltgerippte Betonstahl 1 weist einen in Fig. 5 schraffiert dargestellten etwa kreisförmigen Kernquerschnitt 2, sowie 3 am Umfang verteilt angeordnete Reihen von Rippen 3, 4 und 5 auf, die Teile eines Gewindes zum Aufschrauben eines mit einem Gegengewinde versehenen Verankerungs- bzw. Verbindungskörper bilden. Die in gleicher Weise ausgebildeten Rippen 3, 4 und 5 erstrecken sich, wie Fig. 5 zeigt, in voller Höhe jeweils nahezu über ein Drittel des Stabumfangs.
Die Rippenreihen verlaufen parallel zur Stabachse 6.

Zur Kennzeichnung der Rippenform und der Rippenanordnung dienen die folgenden in den Figuren 4 bis 6 eingetragenen Größen:
- b: = Fußbreite der Rippe
- dₛ: = Nenndurchmesser des Betonstahls
- h: = Rippenhöhe
- R: = Ausrundungsradius am Rippenfuß in Millimetern
- α: = Neigungswinkel der Rippenflanke in Altgrad
- β: = Neigungswinkel der Rippe gegenüber der Längsachse 6 des Betonrippenstahls in Altgrad
- c: = Abstand der Rippen, gemessen in Längsrichtung des Betonrippenstahls.

Für ein bevorzugtes Ausführungsbeispiel betragen die geometrischen Größen der Rippen für Betonrippenstähle eines Nenndurchmessers von 4 bis 16 mm:

| dₛ | c | c/ds | h | c/h | Winkel β | f_{R} |
|---|---|---|---|---|---|---|
| 4 | 4,0 | 1,0 | 0,25 | 16 | 30° bis 40° | 0,038 |
| 5 | 4,0 | 0,8 | 0,30 | 13,3 | 30° bis 40° | 0,043 |
| 6 | 4,0 | 0,67 | 0,31 | 12,9 | 30° bis 40° | 0,048 |
| 7 | 4,0 | 0,57 | 0,34 | 11,8 | 30° bis 40° | 0,051 |
| 8 | 4,1 | 0,513 | 0,38 | 10,8 | 30° bis 40° | 0,055 |
| 8,5 | 4,3 | 0,505 | 0,40 | 10,75 | 30° bis 40° | 0,056 |
| 10 | 5,1 | 0,51 | 0,51 | 10,0 | 30° bis 40° | 0,060 |
| 11 | 5,0 | 0,455 | 0,53 | 9,43 | 30° bis 40° | 0,063 |
| 12 | 5,5 | 0,458 | 0,60 | 9,17 | 30° bis 40° | 0,065 |
| 14 | 6,0 | 0,43 | 0,65 | 9,23 | 30° bis 40° | 0,065 |
| 16 | 6,6 | 0,41 | 0,71 | 9,3 | 30° bis 40° | 0,065 |
| c/dₛ = auf den Stabdurchmesser bezogener Rippenabstand c/h = auf die Rippenhöhe in Rippenmitte bezogener Rippen abstand f_{R} = bezogene Rippenfläche. | | | | | | |

Der Neigungswinkel α der Rippenflanken in Altgrad liegt vorzugsweise im Bereich von 40°<α<60°, das Verhaltnis Fußbreite b der Rippen zu Rippenhöhe h sollte im Bereich 1,5≦b/h≦3,3 liegen.

In Fig. 7 sind schematisch jeweils die Abwicklungen eines bekannten und eines erfindungsgemäßen Betonrippenstahls für jeweils eine Rippenreihe dargestellt. Bei dem bekannten Rippenstahl auf der linken Seite ist ein Neigungswinkel β von 50° und ein auf den Stabdurchmesser bezogener Rippenabstand von c/dₛ von etwa 1,00 zugrundegelegt. Bei dem anmeldungsgemäßen Stahl auf der rechten Seite von Fig. 7 betragen die Werte β = 35° und c/dₛ = 0,5. Die Eignung für das Richten des Stabes ist umso größer, je mehr sich dessen Außenkontur der eines zylindrischen Körpers nähert. Wird mit l die Rippenlänge bezogen auf die Längsrichtung des Stabes, d.h. bezogen auf die Richtung in der der Richtvorgang abläuft, bezeichnet, dann kann die Eignung für das Richten durch das Verhältnis
Rippenlänge l / Rippenabstand c
näherungsweise beschrieben werden. Je größer dieses Verhältnis ist, umso mehr wird als Anlagefläche für die Richtrollen die Form eines Rundstabes angenähert. Der Sachverhalt kann wie folgt erfaßt werden
Diese Gleichung ist unmittelbar aus der Skizze nach Fig. 7 ableitbar. Das Verhältnis l/c liegt für Stähle gemäß DIN 488 sowie Stähle gemäß vorliegender Erfindung innerhalb der folgenden Bereiche:

| | c | β | l/c |
|---|---|---|---|
| Stahl gem. DIN 488 | (0,7 bis 1,0)·dₛ | 40° bis 60° | 0,6 bis 1,8 |
| Stahl gem. Erfindung | (0,4 bis 1,0)·dₛ | 30° bis 40° | 1,25 bis 4,5 |

Es ist ersichtlich, daß die Werte für l/c bei dem erfindungsgemäßen Stahl im Mittel deutlich höher liegen als bei dem bekannten Stahl gemäß DIN 488.

Es ist bereits daraufhingewiesen worden, daß bei einer Bemessung des Bewehrungselements unter Ausnutzung örtlicher plastischer Verformungen örtlich größere Relativverschiebungen zwischen Stahl und Beton auftreten können, als bei einer linearen Bemessung. Trotzdem muß die Gefahr einer Sprengwirkung, die zu einem Verbundversagen führt, vermieden werden. Die Rippengeometrie des erfindungsgemäßen Stahls ist im Hinblick auf diese Forderung optimal ausgebildet, und zwar durch einen Neigungswinkel der Schrägrippen zur Stabachse im Bereich zwischen 30° und 40°. Ferner auch durch Verringerung der Rippenhöhe h und des Rippenabstandes c gegenüber bekannten kaltgewalzten Stählen.

Der Einfluß des Neigungswinkel β läßt sich formelmäßig wie folgt darstellen:
wobei
- ΔH:: Umfangskraft, die für Relativverschiebungen maßgeblich ist
- ΔF_{R}:: Kraftanteil einer schrägen Rippe
- tan ρ:: Werkstoffgröße, Reibungsbeiwert
- β:: Neigungswinkel der Schrägrippen gegenüber der Stabachse
In Fig. 8 sind für verschiedene vorgegebene Reibungsbeiwerte die Maximalwerte von ΔH/ΔF_{R}, die ein Maß für die zulässige Verschiebung darstellen, eingezeichnet. Es ist ersichtlich, daß bei üblichen Reibungswerten diese Maximalwerte, d.h. die maximal zulässigen Verschiebungen, im Bereich von 30° und 40° des Neigungswinkels β liegen.

Im folgenden sind die chemische Analyse, Verfahrensparameter der Herstellung und die für die vorliegende Erfindung wesentlichen Festigkeitskennwerte dreier Ausführungsformen der Erfindung angegeben.

### 1.) Rinnenstahl mit einem Nenndurchmesser von 5 mm

### Walzdraht

Istquerschnitt = 24,98 mm²
Zugfestigkeit Rₘ = 432 N/mm²

| Chemische Analyse: | | | | | |
|---|---|---|---|---|---|
| C | Si | Mn | P | S | |
| 0,06 | 0,20 | 0,56 | 0,021 | 0,037 | |

### Gerippter Betonstahl

mechanisch entspannt
gerichtet
gealtert 100°, 60 min.

| | |
|---|---|
| Endquerschnitt | = 19,75 mm² |
| Querschnittsabnahme | = 20,9 % |
| Streckgrenze Rₑ | = 576 N/mm² |
| Rₘ/Rₑ | = 1,076 |
| Gleichmaßdehnung A_{g} | = 3,62 % |
| c/dₛ | = 0,76 |
| c/h | = 13,5 |

Die angegebenen Zahlen sind Mittelwerte aus 5 Einzelmessungen.

### 2. Rippenstahl mit einem Nenndurchmesser von 8 mm

### Walzdraht

Istquerschnitt = 63,62 mm²
Zugfestigkeit Rₘ = 451 N/mm²

| Chemische Analyse: | | | | | |
|---|---|---|---|---|---|
| C | Si | Mn | P | S | N |
| 0,05 | 0,14 | 0,47 | 0,014 | 0,028 | 0,008 |

### Gerippter Betonstahl

mechanisch entspannt
gerichtet
gealtert 110°, 30 min.

| | |
|---|---|
| Endquerschnitt | = 50,14 mm² |
| Querschnittsabnahme | = 21,2 % |
| Streckgrenze Rₑ | = 575 N/mm² |
| Rₘ/Rₑ | = 1,061 |
| Gleichmaßdehnung A_{g} | = 2,8 % |
| c/dₛ | = 0,5 |
| c/h | = 11 |

Die angegebenen Zahlen sind Mittelwerte aus 5 Einzelmessungen.

### 3.Rippenstahl mit einem Nenndurchmesser von 12 mm

### Walzdraht

Istquerschnitt = 145,90 mm²
Zugfestigkeit Rₘ = 431 N/mm²

| Chemische Analyse: | | | | | |
|---|---|---|---|---|---|
| C | Si | Mn | P | S | N |
| 0,08 | 0,11 | 0,50 | 0,016 | 0,044 | 0,007 |

### Gerippter Betonstahl

mechanisch entspannt
gerichtet
gealtert 100°, 60 min.

| | |
|---|---|
| Endquerschnitt | = 111,78 mm² |
| Querschnittsabnahme | = 23,4 % |
| Streckgrenze Rₑ | = 575N/mm² |
| Rₘ/Rₑ | = 1,078 |
| Gleichmaßdehnung A_{g} | = 3,25 % |
| c/dₛ | = 0,49 |
| c/h | = 9,2 |

Die angegebenen Zahlen sind Mittelwerte aus 5 Einzelmessungen.

Die Stähle weisen ein Streckgrenzenverhältnis Rₘ/Rₑ von 1,06 bis 1,08 auf, die Gleichmaßdehnung A_{g} liegt zwischen 2,8 und 3,6 %.

## Patentansprüche

1. Betonrippenstahl mit einem Kohlenstoffgehalt von 0,05 bis 0,24 Gewichts-% und einem Mangangehalt von 0,2 bis 1,2 Gewichts-%, der kaltgewalzte Schrägrippen aufweist, die ohne die Ausbildung einer Längsrippe in Form von wenigstens zwei in Richtung der Stablängsachse verlaufenden Rippenreihen (3, 4, 5) angeordnet sind, und die folgende Geometrie aufweisen:
a) Neigungswinkel β der Schrägrippen gegenüber der Stabachse (6)$\text{30° ≦ β ≦ 40°}$
b) auf den Stabnenndurchmesser dₛ bezogener Rippenabstand c benachbarter Schrägrippen einer Reihe${\text{0,4 ≦ c/d}}_{\text{s}} \text{≦ 1,0}$
c) auf die Kippenhöhe h in Rippenmitte bezogener Rippenabstand c$\text{9,0 ≦ c/h ≦ 16,}$ so daß das Verhältnis c/dₛ : c/h (=h/dₛ) im Bereich 0,044 bis 0,063 liegt.

2. Betonrippenstahl nach Anspruch 1, dadurch **gekennzeichnet,** daß das Verhältnis c/dₛ abhängig vom Stabnenndurchmesser dₛ in Millimetern, die folgenden Werte aufweist:
| dₛ | c/dₛ |
|---|---|
| 4 bis 5,5 | 0,75 bis 1,0 |
| 6 bis 10,5 | 0,45 bis 0,75 |
| 11 bis 16 | 0,4 bis 0,65 |

3. Betonrippenstahl nach Anspruch 1 oder 2, dadurch **gekennzeichnet,** daß das Verhältnis c/h abhängig vom Stabnenndurchmesser dₛ in Millimetern die folgenden Werte aufweist:
| dₛ | c/h |
|---|---|
| 4 bis 5,5 | 13 bis 16 |
| 6 bis 7,5 | 11 bis 13 |
| 8 bis 10,5 | 10 bis 11 |
| 11 bis 16 | 9 bis 10 |

4. Betonrippenstahl nach einem der Ansprüche 1 bis 3, dadurch **gekennzeichnet,** daß der Neigungswinkel α der Rippenflanken in Altgrad der Bedingung$\text{40° < α < 60°}$ genügt.

5. Betonrippenstahl nach einem der Ansprüche 1 bis 4, dadurch **gekennzeichnet,** daß das Verhältnis Fußbreite b der Rippen zu Rippenhöhe h der Bedingung$\text{1,5 ≦ b/h ≦ 3,3}$ genügt.

6. Betonrippenstahl nach einem der Ansprüche 1 bis 5, dadurch **gekennzeichnet,** daß er drei Schrägrippenreihen (3, 4, 5) aufweist.

7. Betonrippenstahl nach einem der Ansprüche 1 bis 6, dadurch **gekennzeichnet,** daß der Stahl einen Gehalt von$\begin{matrix}\begin{matrix}\text{0,05 ≦ C ≦ 0,12} \\ \text{0,35 ≦ Mn ≦ 0,65} \\ \text{0,05 ≦ Si ≦ 0,35} \\ \text{Cu ≦ 0,45} \\ \text{P ≦ 0,04} \\ \text{S ≦ 0,05}\end{matrix}\end{matrix}$ Rest Eisen aufweist.

8. Betonrippenstahl nach einem der Ansprüche 1 bis 7, dadurch **gekennzeichnet,** daß die Rippen längs einer ein- oder mehrgängigen Schraubenlinie angeordnet sind.

## Claims

1. A concrete reinforcing ribbed steel with a carbon content of from 0.05 to 0.24% by weight and a manganese content of from 0.2 to 1.2% by weight, which has cold-rolled inclined ribs which are disposed without the provision of a longitudinal rib in the form of at least two rows of ribs (3, 4, 5) extending in the direction of the longitudinal axis of the bar, and which are of the following geometry:
a) angle of inclination β of the inclined ribs relative to the bar axis (6)$\text{30° ≦ β ≦ 40°}$
b) rib spacing c, related to the bar nominal diameter dₛ, of adjacent inclined ribs of a row ${\text{0.4 ≦ c/d}}_{\text{s}} \text{≦ 1.0}$
and
c) rib spacing c, related to the rib height h in the rib centre$\text{9.0 ≦ c/h ≦ 16,}$ so that the ratio c/dₛ: c/h (=h/dₛ) lies in the range of 0.044 to 0.063.

2. Concrete reinforcing ribbed steel according to claim 1 characterised in that the ratio c/dₛ, in dependence on the bar nominal diameter dₛ in millimetres, is of the following values:
| dₛ | c/dₛ |
|---|---|
| 4 to 5.5 | 0.75 to 1.0 |
| 6 to 10.5 | 0.45 to 0.75 |
| 11 to 16 | 0.4 to 0.65. |

3. Concrete reinforcing ribbed steel according to claim 1 or claim 2 characterised in that the ratio c/h, in dependence on the bar nominal diameter dₛ in millimetres, is of the following values:
| dₛ | c/h |
|---|---|
| 4 to 5.5 | 13 to 16 |
| 6 to 7.5 | 11 to 13 |
| 8 to 10.5 | 10 to 11 |
| 11 to 16 | 9 to 10. |

4. Concrete reinforcing ribbed steel according to one of claims 1 to 3 characterised in that the angle of inclination α of the rib flanks in angular degrees satisfies the condition$\text{40° < α < 60°.}$

5. Concrete reinforcing ribbed steel according to one of claims 1 to 4 characterised in that the ratio of base width b of the ribs to rib height h satisfies the condition$\text{1.5 ≦ b/h ≦ 3.3.}$

6. Concrete reinforcing ribbed steel according to one of claims 1 to 5 characterised in that it has three rows of inclined ribs (3, 4, 5).

7. Concrete reinforcing ribbed steel according to one of claims 1 to 6 characterised in that the steel has a content of:$\begin{matrix}\begin{matrix}\text{0.05 ≦ C ≦ 0.12} \\ \text{0.35 ≦ Mn ≦ 0.65} \\ \text{0.05 ≦ Si ≦ 0.35} \\ \text{Cu ≦ 0.45} \\ \text{P ≦ 0.04} \\ \text{S ≦ 0.05}\end{matrix}\end{matrix}$ with the balance iron.

8. Concrete reinforcing ribbed steel according to one of claims 1 to 7 characterised in that the ribs are arranged along a single-line or multi-line helix.

## Revendications

1. Armature de béton nervurée en acier avec une teneur en carbone de 0,05 à 0,24% en poids et une teneur en manganèse de 0,2 à 1,2% en poids, présentant des nervures obliques laminées à froid, qui sont agencées, sans réaliser une nervure longitudinale, sous la forme d'au moins deux rangées de nervures (3, 4, 5) s'étendant en direction de l'axe longitudinal de l'armature, et qui présentent la géométrie suivante :
a) angle d'inclinaison β des nervures obliques par rapport à l'axe de l'armature (6) :$\text{30° ≦ β < 40°}$
b) distance (c) entre les nervures obliques voisines d'une rangée, rapportée au diamètre nominal dₛ de l'armature :${\text{0,4 ≦ c/d}}_{\text{s}} \text{≦ 1,0}$
c) distance des nervures c rapportée à la hauteur des nervures h au milieu des nervures :$\text{9,0 ≦ c/h ≦ 16,}$ de sorte que le rapport c/dₛ:c/h (=h/dₛ) est dans la plage de 0,044 à 0,063.

2. Armature de béton nervurée selon la revendication 1, caractérisée en ce que le rapport c/dₛ prend, en dépendance du diamètre nominal de l'armature dₛ en millimètres, les valeurs suivantes :
| dₛ | c/dₛ |
|---|---|
| 4 à 5,5 | 0,75 à 1,0 |
| 6 à 10,5 | 0,45 à 0,75 |
| 11 à 16 | 0,4 à 0,65. |

3. Armature de béton nervurée selon l'une ou l'autre des revendications 1 et 2, caractérisée en ce que le rapport c/h prend, en fonction du diamètre nominal de l'armature dₛ en millimètres, les valeurs suivantes :
| dₛ | c/dₛ |
|---|---|
| 4 à 5,5 | 13 à 16 |
| 6 à 7,5 | 11 à 13 |
| 8 à 10,5 | 10 à 11 |
| 11 à 16 | 9 à 10 |

4. Armature de béton nervurée selon l'une quelconque des revendications 1 à 2, caractérisée en ce que l'angle d'inclinaison α des flancs des nervures, exprimé en degrés, satisfait la condition$\text{40° < α < 60°.}$

5. Armature de béton nervurée selon l'une quelconque des revendications 1 à 4, caractérisée en ce que le rapport entre la largeur b au pied des nervures et la hauteur h des nervures satisfait la condition$\text{1,5 ≦ b/h ≦ 3,3.}$

6. Armature de béton nervurée selon l'une quelconque des revendications 1 à 5, caractérisée en ce qu'elle comporte trois rangées de nervures obliques (3, 4, 5).

7. Armature de béton nervurée selon l'une quelconque des revendications 1 à 6, caractérisée en ce que l'acier présente les teneurs suivantes :$\begin{matrix}\begin{matrix}\text{0,05 ≦ C ≦ 0,12} \\ \text{0,35 ≦ Mn ≦ 0,65} \\ \text{0,05 ≦ Si ≦ 0,35} \\ \text{Cu ≦ 0,45} \\ \text{P ≦ 0,04} \\ \text{S ≦ 0,05}\end{matrix}\end{matrix}$ le reste étant du fer.

8. Armature de béton nervurée selon l'une quelconque des revendications 1 à 7, caractérisée en ce que les nervures sont agencées le long d'une ligne hélicoïdale à pas unique ou à pas multiple.
